# EUROPÄISCHE PATENTSCHRIFT

(11) **EP 0 177 981 B1**
(45) Veröffentlichungstag und Bekanntmachung des Hinweises auf die Patenterteilung: **09.11.1988**
(21) Anmeldenummer: 85200993.5
(22) Anmeldetag: 24.06.1985
(51) Int. Cl.: H05B 7/085, C10B 55/00

(54) **Verfahren zur Herstellung von Hochleistungs-Graphitelektroden**
Process for making high-power graphite electrodes
Procédé de fabrication d'électrodes de graphite à grande puissance

(30) Priorität: 07.09.1984 DE 3432887
(43) Veröffentlichungstag der Anmeldung: 16.04.1986
(73) Patentinhaber: RÜTGERSWERKE AKTIENGESELLSCHAFT, 60326 Frankfurt (DE)
(72) Erfinder: Glaser, Herbert, D-4390 Gladbeck (DE); Alsmeier, Friedhelm, D-4300 Essen (DE); Marrett, Rolf, D-4620 Castrop-Rauxel (DE); Stadelhofer, Jürgen, Dr., D-4600 Dortmund (DE)

(56) Entgegenhaltungen:
- AT-B- 196 135
- AT-B- 199 383
- AT-B- 229 054
- DE-A- 1 471 506
- DE-A- 3 035 593

## Beschreibung

Die Erfindung bezieht sich auf ein Verfahren zur Herstellung von Hochleistungs-Graphitelektroden für die Elektrostahlerzeugung aus anisotropen Nadelkoksen unter Verwendung eines Elektrodenbindemittels durch Mischen der Komponenten, Formen der grünen Elektrode, Brennen und Graphitieren der Elektrode.

Die Qualität von Graphitelektroden wird durch physikalische Meßgrößen wie z. B. Wärmeausdehnungskoeffizient, spezifische elektrische und Wärmeleitfähigkeit, Aschewert, Spurenelemente und Dichte charakterisiert.

Moderne Hochleistungselektroden zeichnen sich u. a. durch eine hohe spezifische Strombelastung aus. Extreme spezifische Strombelastungen werden jedoch nur erreicht, wenn das Graphitmaterial bei entsprechender Festigkeiteine besonders hohe elektrische Leitfähigkeit besitzt. Um die Graphitelektrode weniger empfindlich gegen die im Betrieb unvermeidbaren großen radialen Temperaturgradienten zu machen, mußte die anfängliche Koksqualität verbessert werden ; es wurden sogenannte Nadeikokse mit sehr geringem Wärmeausdehnungskoeffizienten (CTE) von weniger als 1 - 10-6K-¹ entwickelt. Als besonders geeigneter Rohstoff für derartige Nadelkokse mit niedrigem Wärmeausdehnungskoeffizienten hat sich vorbehandeltes Steinkohlenteerpech erwiesen.

Aus diesem Rohstoff können in Verbindung mit einem geeigneten Verkokungsverfahren (DE-OS 30 35 593) Nadelkokse mit bisher nicht erreichtem niedrigen CTE erhalten werden. So konnte der CTE von Graphittormkörpern von bisher eingesetztem hochwertigen Petrol-Nadelkoks im Temperaturbereich 20-200 °C um 0,7 x 10―⁶K―¹ durch Verwendung von hochwertigen Pech-Nadelkoksen auf 0,1 x 10―⁶K―¹ verringert werden. Die großtechnische Verwendung von Nadelkoksen besonders auf der Basis von Steinkohlenteerpech als Graphitelektrodenrohstoff wird jedoch wegen einer negativen Begleiteigenschaft, des « Puffing •, beeinträchtigt.

Technisch erzeugte Nadelkokse durchlaufen während einer Hochtemperaturbehandlung bis ca. 3000°C die Modifikationsänderung vom gebrannten Kohlenstoffkörper zum Elektrographit. Dabei erfahen sie neben der reversiblen Verformung infolge Wärmeausdehnung auch eine irreversible Längenänderung, die bis zu 4,5 % betragen kann, das sogenannte Puffing.

Durch das Puffing werden die wichtigsten physikalischen Kenngrößen einer Graphitelektrode wie z. B. die Dichte und davon abhängig auch die elektrische und die Wärmeleitfähigkeit sowie die mechanische Festigkeit nachteilig verändert.

Das Puffing bei Petroi- wie bei Pech-Nadelkoksen tritt in unterschiedlichem Maße auf.

Für die bisher zu Elektrographit verarbeiteten petrostämmigen Nadelkokse ist bekannt, daß die irreversible Volumenvergrößerung mit dem Schwefelgehalt im kalzinierten Koks korrelierbar ist. Durch die Zugabe von z. B. Eisenoxid bei der Herstellung der Formkörperpaste ist das Puffing weitgehend inhibierbar.

Dieser Zusammenhang gilt jedoch nicht in gleichem Maße für die ebenfalls als Rohstoff für Elektrographit einsatzfähigen Steinkohlenteerpech-Nadelkokse. Bei gleichem Schwefelgehalt zeigen Steinkohlenteerpech-Nadelkoks-Elektroden ein stärkeres Puffing, das sich durch Fe₂0₃ nicht signifikant inhibieren läßt.

In den Preprints der « ₁6th Biennial Conference of Carbon (S. 595-596) wird ein Verfahren beschrieben, Puffing an Petrol- und Steinkohlenteerpech-Nadelkoks-Formkörpern durch Zugabe von 1-2 % Cr₂0₃ zu inhibieren. Dieses Verfahren ist wirtschaftlich kaum realisierbar.

Alle übrigen bekannten Verfahren zur Puffing-Inhibierung von Graphitelektroden verwenden ebenfalls anorganische Inhibierungsmittel, vorzugsweise Oxide.

Dabei geht man von der Vorstellung aus, daß sich neben den im Petrolkoks hauptsächlich vorkommenden Schwefelverbindungen auch weitere bisher unbekannte Einlagerungsverbindungen bei Erreichen individueller Zersetzungstemperaturen spontan in gasförmige Komponenten umwandeln und einen inneren Überdruck in den Kokspartikeln verursachen, der die Kristallebenen des Kohlenstoffs irreversibel auseinandertreibt. Beim Zusatz von Inhibierungsmitteln bilden sich intermediäre Phasen, die im puffinggefährdeten Temperaturbereich beständig sind.

Durch die bekannte Art der chemischen Puffing-inhibierung wird aber der Aschewert des Elektrographits unerwünscht erhöht.

Im Gegensatz dazu wird in dieser Patentanmeldung eine Methode beschrieben, das Puffing von Graphitelektroden aus Pech-Nadelkoks ohne zusätzliche Verwendung von Inhibierungsmitteln zu minimieren.

Im Gegensatz zu den bekannten Verfahren wird in dieser Anmeldung besonderer Wert auf einen extrem aschearmen Elektrodenkoks gelegt, der außerdem einen gezielt eingestellten kristallinen Orientierungsgrad aufweist. Der kristalline Orientierungsgrad des Kokses wird erreicht durch die Auswahl geeigneter Rohstoffe und ein dem Rohstoff angepaßtes Verkokungsverfahren. Die irreversible Verformung (ΔI/I₀) von Standard-Pech-Nadelkoksen verringert sich bei optimierten Nadelkoksen von 0,9 % auf weniger als 0,2 % (in Längsrichtung gemessen).

Mit der Entwicklung von hochwertigen Kokstypen allein wird jedoch das in den Rohstoffen liegende Qualitätspotential noch nicht voll genutzt.

Es bestand daher die Aufgabe, ein Verfahren zur Herstellung von Hochleistungsgraphitelektroden aus anisotropen Nadelkoksen unter Verwendung eines Elektrodenbindemittels durch Mischen der beiden Komponenten, Formen der grünen Elektrode, Brennen und Graphitieren der Elektrode zu entwickeln, bei dem die Eigenschaften der Nadelkokse voll genutzt werden, so daß eine Graphitelektrode mit optimalen Eigenschaften erhalten wird.

Diese Aufgabe wird erfindungsgemäß dadurch gelöst, daß 70 bis 80 Gew.-Teile eines anisotropen Nadelkokses mit 20 bis 30 Gew.-Teilen des Bindemittels, welches ein atomares C/H-Verhältnis - des Chinolinunlöslichen von maximal 3 : 1, einen Aschewert von 0,1 Gew.-% oder weniger und einen Erweichungspunkt von 80 bis 120 °C aufweist, homogen gemischt werden.

Hochleistungsgraphitelektroden werden üblicherweise aus anisotropem Füllerkoks und einem weitgehend isotrop verkokenden Bindemittel hergestellt. Daher besteht ein gebrannter Elektrodenkörper morphologisch aus zwei Phasen mit unterschiedlicher Kristallinität. Hieraus resultieren divergierende physikalische Eigenschaften, die an den Phasengrenzflächen zu gegenläufigen Effekten führen.

Bereits während des Brennprozesses ergeben sich unterschiedliche Wärmedehnungen zwischen Füller- und Binderkoks, die zu Relativbewegungen führen, die Riß- und Ablöseerscheinungen zur Folge haben. Wegen des normalerweise höheren Grades an Spurenbestandteilen sind Elektrodenbinder Fremdatomemittenten, die vor und während der Brennphase vorzugsweise in das anisotrope Füllerkorn diffundieren. Bei der nachfolgenden thermischen Umwandlung des aus zwei unterschiedlichen Kristallphasen bestehenden Kohlenstoffkörpers in Graphit ist die Rekristallisation im höher vororientierten Füllerkoks früher abgeschlossen als im isotropen Binderkoks. Bereits umgewandelte Füllerkoksbereiche sind der bei höheren Temperaturen erfolgenden Fremdatomdiffusion ausgesetzt und zeigen irreversibles Puffing. Verwendet man an Stelle der bisher gebräuchlichen Petrol-Nadelkokse einen besser vororientierten Steinkohlenteerpech-Nadelkoks, werden die beschriebenen Effekte vor allem durch die früher abgeschlossene Graphitierung des Füllerkokses noch verstärkt.

Verbesserte morphologische Eigenschaften des polykristallinen Kohlenstoffkörpers werden überraschenderweise erreicht, wenn anisotrope Füllerkokse, vorzugsweise Steinkohlenteerpech-Nadelkokse, mit weitgehend aschefreien, ebenfalls anisotrop verkokenden Bindemitteln zu Elektroden-Formkörpern verarbeitet werden. Neben anderen meßbaren Kenngrößen wird auch das Puffingverhalten wirksam verbessert. Je stärker die Puffingneigung eines anisotropen Kokses, um so ausgeprägter ist die puffingdämpfende Wirkung eines ebenfalls anisotropen aschefreien Binderkokses im Elektrodenkörper.

Korreliert man die mittlere wahre Dichte p des bei 1 300 °C kalzinierten Füllerkokses mit dem Anteil der irreversiblen Verformung 01/lₒ beim Graphitieren der Elektrode, so findet man zwei charakteristische Kurvenverläufe in Abhängigkeit von der Kristallmodifikation des Bindemittelkokses, wie in Fig. 1 dargestellt.

Durch ein anisotropes Binderkoksgefüge im Elektrodenkörper werden bei etwa gleicher Bruchfestigkeit die elektrische Leitfähigkeit und der E-Modul verbessert.

Das anisotrop verkokende Bindemittel mit vorzugsweise 0,01 bis 0,1 Gew.% Asche wird in üblicher Weise vorzugsweise allein aus Steinkohlenteerpech hergestellt. Die Entaschung erfolgt dabei durch an sich bekannte Verfahren wie Zentrifugieren, Separieren, Filtrieren oder promotorbeschleunigtes Absitzenlassen (Settlen) bei erhöhter Temperatur. Hierbei können dem Steinkohlenteerpech aromatische petro- oder carbostämmige Kohlenwasserstofffraktionen zugesetzt werden, um die Abtrennung der Aschebildner zu erleichtern.

Eine weitere wichtige Voraussetzung für ein anisotrop verkokendes Bindemittel ist das atomare C/H-Verhältnis des Chinolinunlöslichen (QI). Es sollte im Bereich von 2,3 : 1 bis 3,0 1 liegen. Höhere C/H-Verhältnisse führen zu isotropen Bindemittelkoksen.

Das C/H-Verhältnis im Bindemittel beträgt vorzugsweise 1,85 : 1 bis 2,04 : 1 bei einem QI-Gehalt von vorzugsweise 10 bis 20 Gew.%.

Die Erfindung wird anhand der nachfolgenden Beispiele näher erläutert, ohne darauf beschränkt zu sein.

### Beispiele

Drei Nadelkokse mit unterschiedlichem kristallinen Vororientierungsgrad und zum Vergleich ein isotroper Pechkoks werden erfindungsgemäß mit einem anisotrop verkokenden Elektrodenbindemittel und zum Vergleich mit einem herkömmlichen isotrop verkokenden Elektrodenbindemittel in bekannter Weise zu Formkörperpasten verarbeitet und in gebrannte Elektroden überführt. An den Analysendaten der unter gleichen Bedingungen graphitierten Elektroden werden die Vorteile der Elektrodenfertigung in der Kombination von puffenden Koksen mit anisotrop verkokendem Binder deutlich erkennbar.

Die Kenndaten der Kokse sind in Tabelle 1 wiedergegeben. in Tabelle 2 werden die verwendeten Bindemittel charakterisiert. Die gemäß der in Tabelle 3 angegebenen Rezeptur hergestellten Pasten werden nach bekannter Technik zu grünen Formkörpern extrudiert und unter identischen Bedingungen bei 1 000°C gebrannt und anschließend bis 2800°C graphitiert. Die wichtigen Kenndaten der gebrannten Elektroden sind im oberen Teil der Tabelle 4 enthalten, die Kenndaten der graphitierten Elektroden stehen im unteren Teil der Tabelle 4.

Ein Vergleich der Beispiele 1 und 2, 3 und 4 sowie 5 und 6 zeigt deutlich den Einfluß des anisotrop verkokenden Bindemittels auf das Puffing-Verhalten der Elektrode beim Graphitieren. In allen Fällen verringert sich das Puffing vor allem in Längsrichtung um mehr als 70 %. Bei den Nadelkoksen aus Steinkohlenteerpech nimmt das Puffing senkrecht (quer) zur Längsachse der Elektrode um etwa 30 % ab. Bei der Verwendung von Petrolkoks ist dieser Effekt geringer. Gleichzeitig werden die übrigen Kenndaten der Elektrode verbessert. Bei der Verwendung eines isotropen Pechkokses für die Elektrodenherstellung hingegen wirkt sich ein anisotrop verkokendes Bindemittel negativ auf die mechanischen Eigenschaften der Elektrode aus.

Hieraus ergibt sich, daß überraschenderweise die Verwendung eines anisotrop verkokenden Bindemittels insbesondere in Verbindung mit Steinkohlenteerpech-Nadelkoksen zur Herstellung von Hochleistungs-Graphitelektroden zu einer Verbesserung der Elektrodeneigenschaften und zu einer Verminderung des Puffing führt.

## Patentansprüche

1. Verfahren zur Herstellung von Hochleistungs-Graphitelektroden aus zwei komponenten in Form von anisotropen Nadelkoksen und einem Elektrodenbindemittel auf der Basis von Steinkohlenteerpech, das einen Anteil an β-Harzen von mehr als 20 Gew.-%, sowie einen Chinolinunlöslichengehalt (QI) von mehr als 5 Gew.-% aufweist, welches Verfahren die Schritte des Misches der beiden Komponenten, des Formens der grünen Elektrode sowie des Brennens und Graphitierens der Elektrode beinhaltet, dadurch gekennzeichnet, daß 70 bis 80 Gew.-Teile eines anisotropen Nadelkokses mit 20 bis 30 Gew.-Teilen des Bindemittels, welches ein atomares C/H-Verhältnis - des Chinolinunlöslichen von maximal 3 : 1, einen Aschewert von 0,1 Gew.-% oder weniger und einen Erweichungspunkt von 80 bis 120°C aufweist, homogen gemischt werden.

2. Verfahren nach Anspruch 1, dadurch gekennzeichnet, daß der anisotrope Nadelkoks aus Steinkohlenteerpech hergestellt ist.

3. Verfahren nach Anspruch 1, dadurch gekennzeichnet, daß das Elektrodenbindemittel aus filtriertem Steinkohlenteerpech hergestellt ist und einen Aschewert von 0,01 bis 0,1 % hat.

4. Verfahren nach Anspruch 1, dadurch gekennzeichnet, daß das Elektrodenbindemittel einen Chinolinunlöslichengehalt von 10 bis 20 Gew.% hat mit einem atomaren C/H-Verhältnis im Bereich von 2,3 : bis 3,0 : 1.

## Claims

1. A process for making high-power graphite electrodes from two components in the form of anisotropic needle cokes and an electrode binder on the basis of coal tar pitch, which has a proportion of B-resins of more than 20 % by weight and a quinoline-insoluble content (QI) of more than 5 % by weight, which process comprises the steps of mixing the two components, moulding the green electrode and burning and graphitizing the electrode, characterized in that 70 to 80 parts by weight of an anisotropic needle coke are mixed homogeneously with 20 to 30 parts by weight of the binder, which has an atomic C/H ratio of the quinoline-insoluble of a maximum of 3 : 1, an ash value of 0.1 % by weight or less and a softening point of 80 to 120 °C.

2. A process according to Claim 1, characterized in that the anisotropic needle coke is produced from coal tar pitch.

3. A process according to Claim 1, characterized in that the electrode binder is produced from filtered coal tar pitch and has an ash value of 0.01 to 0.1 %.

4. A process according to Claim 1, characterized in that the electrode binder has a quinoline-insoluble content of 10 to 20 % by weight with an atomic C/H ratio in the range of 2.3 : 1 to 3.0 : 1.

## Revendications

1. Procédé de fabrication d'électrodes de graphite à grande puissance à partir de deux composants sous forme de cokes aciculaires anisotropes et d'un liant d'électrodes à base de brai de goudron de houille, qui présente une proportion en B-résines supérieure à 20 % en poids, ainsi qu'une teneur en insolubles dans la quinoléine (QI) supérieure à 5 % en poids, procédé qui comprend comme étapes le mélange des deux composants, le moulage de l'électrode crue ainsi que la cuisson et le graphitage de l'électrode, caractérisé en ce que l'on mélange de façon homogène 70 à 80 parties en poids d'un coke aciculaire anisotrope comportant 20 à 30 parties en poids du liant qui présente un rapport des atomes C/H des insolubles dans la quinoléine de 3 : 1 au maximum, une teneur en cendres de 0,1 % en poids ou moins et un point de ramolissement de 80 à 120°C.

2. Procédé selon la revendication 1, caractérisé en ce que l'on prépare le coke aciculaire anisotrope à partir de brai de goudron de houille.

3. Procédé selon la revendication 1, caractérisé en ce que le liant pour électrodes est produit à partir de brai de goudron de houille filtré et présente une teneur en cendres de 0,01 à 0.1 _{%}.

4. Procédé selon la revendication 1, caractérisé en ce que le liant pour électrodes présente une teneur en insolubles dans la quinoléine de 10 à 20 % en poids avec un rapport des atomes C/H dans la plage de 2,3 : 1 à 3,0 : 1.
